# EUROPÄISCHE PATENTSCHRIFT

(11) **EP 1 468 127 B1**
(45) Veröffentlichungstag und Bekanntmachung des Hinweises auf die Patenterteilung: **04.05.2005**
(21) Anmeldenummer: 02779151.6
(22) Anmeldetag: 11.10.2002
(51) Int. Cl.: C25D 5/02

(54) **VERFAHREN UND SYSTEM ZUR SELEKTIVEN GALVANISCHEN BESCHICHTUNG VON METALLOBERFLÄCHEN**
METHOD AND SYSTEM FOR SELECTIVE ELECTRO-COATING OF THE SURFACES OF METALS
PROCEDE ET SYSTEME POUR RECOUVRIR DE MANIERE SELECTIVE DES SURFACES METALLIQUES PAR GALVANISATION

(30) Priorität: 11.10.2001 DE 10149998
(43) Veröffentlichungstag der Anmeldung: 20.10.2004
(73) Patentinhaber: OTB Oberflächentechnik in Berlin GmbH & Co., 12277 Berlin (DE)
(72) Erfinder: LANDAU, Uwe, 14169 Berlin (DE); WIEDENBECK, Rainer, 15827 Blankenfelde (DE)
(74) Vertreter: Tilger, Bernhard
(86) Internationale Anmeldenummer: PCT/DE2002/003833
(87) Internationale Veröffentlichungsnummer: WO 2003/033771

(56) Entgegenhaltungen:
- GB-A- 2 352 688
- US-A- 3 947 851
- US-A- 4 409 071
- US-A- 6 143 145
- US-B1- 6 299 749
- PATENT ABSTRACTS OF JAPAN vol. 1997, no. 07, 31. Juli 1997 (1997-07-31) & JP 09 087887 A (RIIDOMITSUKU KK), 31. März 1997 (1997-03-31)

## Beschreibung

Die vorliegende Erfindung betrifft ein Verfahren zur selektiven galvanischen Beschichtung von Metalloberflächen, insbesondere von glatten, flachgestanzten oder formgestanzten Metallbändern, gemäß dem Oberbegriff des Anspruchs 1 und ein System zur Durchführung dieses Verfahrens.

Aus Metallbändern der genannten Art werden insbesondere Steckverbinder, berührende oder reibende Kontakte sowie Lead-Frames hergestellt, wobei das Grundmaterial, wie z.B. E-Kupfer, Bronze, Messing, Neusilber, Eisenlegierungen zur Erreichung der gewünschten guten Oberflächeneigenschaften, wie eine gute Kontaktgabe, Bondbarkeit, Lötfähigkeit, Verschleiß- und Korrosionsbeständigkeit, galvanisch veredelt wird. Aus technischen und wirtschaftlichen Gründen (bei Gold-, Silber-, Rhodium- und Palladium-Beschichtungen) darf die Beschichtung nur an ausgesuchten Stellen der Oberfläche als Streifen oder Spot galvanisch aufgetragen werden, wobei alle geometrischen Figuren möglich sind. Insbesondere durch die zunehmende Miniaturisierung der Bauteile ist beim Aufbringen solcher Beschichtungen eine hohe Selektivität bei hoher Präzision der Randbegrenzung der selektivbeschichteten Flächen erforderlich.

Selektive galvanische Beschichtungen lassen sich durch eine ganze Reihe unterschiedlicher Verfahren erzeugen, bei denen die nicht zu beschichtenden Oberflächenbereiche üblicherweise zunächst durch eine geeignete Maskierung abgedeckt und die nicht maskierten Bereiche anschließend galvanisch beschichtet werden. Lediglich bei dem einfachsten Selektiv-Beschichtungsverfahren wird das Metall auch ohne Maskierung einfach durch kontrolliertes partielles Eintauchen in einen geeigneten Elektrolyten kantenumgreifend galvanisch beschichtet. Mit diesem einfachen Beschichtungsverfahren sind auf der Oberfläche jedoch keine Streifen oder Spots herstellbar.

Bei dem am weitesten verbreiteten Selektiv-Beschichtungsverfahren werden endlose bewegliche Maskierungsbänder aus Gummi oder einem sonstigen Kunststoff fest auf die nicht zu beschichtenden Oberflächenbereiche gedrückt und anschließend nur die freibleibenden Bereiche galvanisch beschichtet. Die Selektiv-Systeme können in Radform mit können stehend oder liegend angeordneten Rädern ausgebildet sein. Sie können jedoch auch als gerade oder gekrümmte Durchlaufzelle (Rainbow-Zelle) ausgelegt sein. Die erreichbare Präzision ist mit mehr als 0,1 mm in der Regel jedoch insbesondere für die Halbleitertechnik nicht ausreichend.

Eine Sonderform dieses Beschichtungsverfahrens stellt das sogenannte MYLAR-Verfahren dar, bei dem als Maskierung für die nicht zu beschichtenden Oberflächenbereiche eine dünne Mylar-Folie auf das Metallband gepresst wird, die nach dem Beschichtungsdurchlauf für eine begrenzte Zeit wiederverwendbar ist. Das Verfahren ermöglicht zwar eine Streifenoder Spotabscheidung mit hoher Präzision, es Ist jedoch nur bei glatten ebenen Metallbändern einsetzbar.

Auch bei dem Stop-and-Repeat-Verfahren (Spot-Beschichtung) wird eine Gummi oder Kunststoffabdeckmaske eingesetzt. Anders als bei den beweglichen Maskierungsverfahren wird jedoch eine stehende Maske geöffnet, um ein Metallband einzuziehen. Anschließend wid die Maske geschlossen und fest auf das eingezogene ruhende Metallband gepresst. Nach erfolgter galvanischer Beschichtung mit der entsprechenden Beschichtungsdauer wird die Maske wieder geöffnet und ein noch unbeschichtetes neues Stück Metallband wird zur Beschichtung eingezogen. Dieses Verfahren arbeitet quasikontinuierlich, da das Metallband vor und hinter der sogenannten Spot-Zelle kontinuierlich in einen Speicher hinein bzw aus ihm herausläuft. Es sind jedoch nur geringe Bandgeschwindigkeiten erreichbar, wodurch eine wirtschaftliche galvanische Beschichtung häufig in Frage gestelt ist. Mit Gold und Silber kann zwar die gewünschte hohe Päzision von 0,1 mm erreicht werden, Zinn- und Zinn-Blei-Beschichtungen hingegen sind häufig nicht mit der gewünschten Präzision herstellbar.

Bei dem sogenannten Brush-Beschichtungsverfahren wird das zu beschichtende Metallband auf einen einen Elektrolyten absorbierenden porösen Nichtleiter gedrückt, auf dessen Gegenseite eine unlösliche Anode sitzt. Die galvanische Beschichtung erfolgt nur an der Stelle, die mit dem porösen Nichtleiter in Berührung kommt. Es können besonders gut Kanten und formgestanzte Metallflächen beschichtet werden. Spots und Streifen im Mittenbereich eines glatten ebenen Metallbandes sind jedoch nicht möglich bzw. bei Streifen nicht mit der gewünschten Selektivität erreichbar. Das Brush-Beschichtungsverfahren wird insbesondere im Steckverbinderbereich eingesetzt.

Bei dem sogenannten Tape-Verfahren wird als Maskierung ein einseitig klebendes Band auf die Metalloberfläche aufgeklebt, das nach erfolgter galvanischer Beschichtung der frei bleibenden Oberflächenbereiche wieder abgezogen und verworfen wird. Die erreichbare Präzision im Randbereich der Beschichtung liegt bei etwa 0,1 mm. Das Verfahren ist jedoch nicht nur außerordentlich teuer sondern erzeugt auch noch zu entsorgenden Sondermüll. Es ist zudem auch nur bei ebenen glatten Bändern anwendbar.

Der Vollständigkeit halber sei auch noch die Laser-unterstützte Beschichtung genannt, die technologisch jedoch noch völlig unbedeutend ist. Obgleich dieses Verfahren ein berührungsloses Arbeiten mit einer Präzision im Mikrometerbereich und höchsten Abscheidungsraten ermöglicht, scheitert ein technischer Einsatz bisher daran, daß die für diese Technik benötigten vollkommen neuen Elektrolyte nicht zur Verfügung stehen. Darüber hinaus fehlen auch noch genügend leistungsstarke Festkörperlaser.

Schließlich sei auch noch die strukturierte Ressist-Auftragung genannt, die jedoch überwiegend nur zum selektiven Ätzen von Oberflächen eingesetzt wird. Bei diesem Verfahren wird die gesamte Oberfläche mit einem flüssigen Resist beschichtet, das anschließend getrocknet, selektiv belichtet und entwickelt wird. Die entstehenden freiliegenden Metallflächen können dann elektrochemisch oder chemisch geätzt oder aber auch galvanisch beschichtet werden. In einem weiteren Arbeitsgang wird dann die organische Resistbeschichtung wieder von der Metalloberfläche entfernt, so dass die strukturierte Beschichtung oder die geätzte Metalloberfläche übrig bleibt. Durch dieses Verfahren lassen sich zwar sehr hohe Präzisionen erreichen, das Verfahren ist jedoch recht teuer.

Aus der US-B1-6 299 749 ist ein Verfahren zur Herstellung dreidimensionaler elektrischer Bauteile bekannt, bei dem diese Bauteile durch berührungloses Aufbringen eines flüssigen Dielektrikums mittels eines Tintenstrahlverfahrens gleichzeitig von mehreren Seiten aus maskiert und die nicht maskierten Oberflächenbereiche anschließend galvanisiert werden. Die aufgebrachte Maskierung kann dann beispielsweise durch ein geeignetes Lösungsmittel wieder entfernt werden.

Die GB-A-2 352 688 beschreibt ein Verfahren und eine Vorrichtung zur maskierung eines Substrats, wie z.B. eine Leiterplatte, durch Aufspritzen eines tröpfchenförmigen Maskierungsstrahls mittels eines sogenannten "Drop-on-Demand"-Tintenstrahlverfahrens. Der Maskierungsstrahl wird hierbei durch eine Anordnung aus zahlreichen Düsen erzeugt, die zur Bildung eines gewünschten Maskierungsmusters selektiv angesteuert werden.

In den Patent Abstracts of Japan vol. 1997, no. 07, 31. Juli 1997 und der JP-A-09 087887 wird ein Verfahren zum Aufbringen eines Resists auf ein zuvor bereits selektiv plattiertes Bauteil, wie insbesondere z.B. ein Lead- Frame, mittels eines Tintenstrahlverfahrens beschrieben. Das Resist wird hierbei als tröpfchenförmiger Strahl aufgespritzt, wobei die einzelnen Tröpfchen elektrisch aufgeladen und durch ein elektrisches Steuerfeld bedarfsgerecht gesteuert werden.

In der US-A-4 409 071 wird die Oberfläche eines zu galvanisierenden Werkstücks zunächst durch Aufspritzen eines schwach elektrisch leitenden Fluids, insbesondere entionisiertes Wasser, vollflächig mit einer Maskierung versehen. Auf diese Maskierung wird dann ein Strahl einer geeigneten Plattierungslösung aufgespritzt, der an seiner Auftreffstelle die Maskierungsschicht durchdringt und die Metalloberfläche dort selektiv galvanisiert.

Die Aufgabe der vorliegenden Erfindung besteht in der Schaffung eines verbesserten, neuartigen, einfachen, flexiblen und kostengünstigen Beschichtungsverfahrens für Metalloberflächen, insbesondere glatte, flachgestanzte oder formgestanzte Metallbander, das nicht nur hohe Beschichtungs- bzw. hohe Bandgeschwindigkeiten ermöglicht, sondern auch durch eine hohe Selektivität bei hoher Präzision der Randbegrenzung der selektivbeschichteten Flächen gekennzeichnet ist.

Diese Aufgabe wird bei einem gattungsgemäßen Beschichtungsverfahren erfindungsgemäß dadurch gelöst, dass das Dielektrikum in feinsten Tröpfchen mit einer im wesentlichen gleichen Tröpfchengröße von 3 - 70 Mikrometer und mit einer Konturenschärfe kleiner gleich 80 Mikrometer aufgebracht wird, wobei die Tröpfchen zunächst elektrisch aufgeladen und dann beim Aufbringen mittels eines elektrisches Steuerfeldes bedarfsgerecht gesteuert werden. Zur Gewährleistung einer stets ausreichend hohen Beschichtungsqualität wird hierbei zudem die Viskosität des Dielektrikums vor dem Auftragen kontrolliert und bei einer Abweichung von einem vorgegebenen Sollwert auf diesen Sollwert eingestellt. Durch dieses Verfahren lassen sich gewünschte Maskierungsschichten nahezu beliebiger Gestalt bei geringen Kosten sehr schnell und äußerst präzise aufbringen. Das Verfahren ermöglicht eine hohe Flexibilität und ist insbesondere auch für dreidimensionale Anwendungen geeignet.

Es werden vorzugsweise so hohe Tröpfchenauftragsraten verwendet, dass flächige Maskierungen erzeugbar sind. Die Tröpfchenauftragsraten betragen hierbei etwa 40.000 - 60.000 Tröpfchen pro min, insbesondere jedoch etwa 50.000 Troptchen pro min.

Das Dielektrikum kann hierbei je nach Bedarf sowohl in zumindest einem durchgehenden unterbrechungsfreien Streifen als auch gesteuert diskontinuierlich aufgebracht werden.

Zur schnelleren Trocknung des aufgebrachten Dielektrikums wird das Dielektrikum kurzfristig einer erhöhten Temperatur von weniger als 200 Grad Celsius ausgesetzt, Zur Vermeidung eventueller Verunreinigungen werden beim Trocknen des Dielektrikums frei werdende Bestandteile abgesaugt.

Es wird ein schnelltrocknendes Dielektrikum verwendet, das innerhalb von Sekunden auf der Metalloberfläche trocknet. Das eingesetzte Dielektrikum ist zudem abriebfest und zumindest für mehrere Minuten in Säuren, Laugen und komplexbildnerhaltigen Elektrolyten und bei einem Stromfluß durch das Metall beständig. Diese Anforderungen werden insbesondere durch eine MEK-haltige (Methyl-Ethyl-Keton-haltige) pigmentfreie Tinte erfüllt.

Das Dielektrikum wird durch eine Spritz- oder Sprüheinrichtung auf die zu berschichtende Metalloberfläche aufgespritzt bzw. aufgesprüht, die unter einem bestimmten Winkel von vorzugsweise 1-10 Grad bezüglich der Normalen auf die Metalloberfläche geneigt ist. Sie ist mit hoher Präzision von vorzugsweise weniger als 50 Mikrometer parallel zum Metalloberfläche verfahrbar. Beim Aufbringen des Dielektrikums wird sie. von oben nach unten zur Metalloberfläche positioniert. Bei Bedarf können auch Spritz- oder Sprüheinrichtung mit mehreren neben- und/oder hintereinander angeordneten Spritz- bzw. Sprühköpfen verwendet wird.

Bei einem Aussetzen der Spritz- oder Sprüheinrichtung im Rahmen einer Eigenüberprüfung und einer Unterbrechung des Beschichtungsvorganges wird die Spritz- oder Sprüheinrichtung zur Kompensation einer zwischenzeitlichen Metallbewegung automatisch zumindest bis zur Aussetzungsstelle zurückverfahren, um eine unterbrechungsfreie Streifenauftragung zu erreichen. Zu diesem Zweck wird die Geschwindigkeit des Metalls bestimmt und an eine zugeordnete Steuerungseinrichtung übermittelt, die zu Beginn und am Ende einer Eigenüberprüfung auch Signale der Spritz- oder Sprüheinrichtung erhält. Aus der Geschwindigkeit und der bekannten Zeitdauer der Eigenüberprüfung bzw. der Unterbrechung des Dielektrikumsauftrags wird dann der Vorschub des Metalls bzw. die Streckenlänge des nicht beschichtetn Oberflächenbereichs bestimmt und die Spritz- oder Sprüheinrichtung entsprechend weit zurückverfahren, um einen unterbrechungsfreien Streifen zu erreichen.

Alternativ hierzu kann das Metall bei einer feststehenden Spritz- oder Sprüheinrichtung aber auch durch durch eine Wippeinrichtung zurückbewegt werden.

Zur Gewährleistung einer ordnungsgemäßen Beschichtung wird die zu beschichtende Metalloberfläche vorzugsweise vor dem Aufbringen des Dielektrikums gereinigt und getrocknet.

Zu beschichtendes Metall wird vorzugsweise mit einer Lagepräzision von weniger als 50 Mikrometer positioniert oder geführt, wobei die (Band)Geschwindigkeiten 3 - 10 m/min betragen.

Das aufgebrachte Dielektrikum wird nach erfolgter Galvanisierung der nicht beschichteten Oberflächenbereiche vorzugsweise in einer wässriger Lösung mit mikrodispersen Zuschlagsstoffen im wesentlichen rückstandsfrei entfernt. Es wird insbesondere eine wässrige Losung verwendet, durch die die Metalloberfläche und die auf sie aufgebrachte galvanische Beschichtung chemisch nicht angregriffen werden. Das Ablösen oder Entfernen des aufgebrachten Dielektrikums wird vorzugsweise durch Einwirkenlassen von Ultraschall begünstigt.

Ein Galvanisierungssystem zur Durchführung dieses Verfahrens umfasst eine Halte- oder Führungseinrichtung für ein zu beschichtendes Metall, eine Maskierungseinrichtung zum Maskieren der nicht zu beschichtenden Oberflächenbereiche, eine Galvanisiereinrichtung zum Galvanisieren der nicht maskierten Oberflächenbereiche und eine Steuerungseinrichtung. Die Maskierungseinrichtung umfasst hierbei erfindungsgemäß eine Spritz- oder Sprüheinrichtung für ein flüssiges Dielektrikum, die so ausgebildet ist, dass das Dielektrikum in feinsten Tröpfchen mit einer engen Tröpfchengrößenverteilung oder einer im wesentlichen gleichen Tröpfchengröße zwischen 3 und 70 Mikrometer und einer Konturenschärfe kleiner gleich 80 Mikrometer aufspritzbar ist oder aufgespritzt wird. Die Spritz- oder Sprüheinrichtung ermöglicht eine hohe Flexibilität und ist insbesondere auch für dreidimensionale Anwendungen geeignet. Die Maskierungseinrichtung umfaßt zudem eine Einrichtung zum elektrischen Aufladen der Tröpfchen und eine Einrichtung zur Erzeugung eines elektrischen Steuerfeldes für die Tröpfchen, so dass gewünschte Maskierungsschichten nahezu beliebiger Gestalt bei geringen Kosten sehr schnell und äußerst präzise auftragbar sind. Sie umfasst darüber hinaus auch noch eine Einrichtung zur Erfassung und bedarfsgerechten Einstellung der Viskosität des Dielektrikums, um die gewünschte hohe Präzision gewährleisten zu können.

Die Spritz- oder Sprüheinrichtung ist vorzugsweise für hohe Tröpfchenauftragsraten zur Erzeugung eines flächenmäßigen Dielektrikumsauftrags von insbesondere 40.000 - 60.000 pro Minute ausgelegt. Sie ist so ansteuerbar ist oder wird so angesteuert, dass das Dielektrikum in zumindest einem durchgehend unterbrechungsfreien Streifen und/oder diskontinuierliche auftragbar ist oder aufgetragen wird.

Die Spritz- oder Sprüheinrichtung ist vorzugsweise unter einem bestimmten Winkel von insbesondere 1 - 10 Grad bezüglich der Normalen auf eine zu beschichtende Metalloberfläche geneigt, wobei sie je nach Anwendungszweck auch mehrere neben- und/oder hintereinandergeschaltete Spritzköpfe umfassen kann. Sie ist vorzugsweise oberhalb der Halte-oder Führungseinrichtng angeordnet, um die Beschichtung von oben durchführen zu können. Die Spritz- oder Sprüheinrichtung ist vorzugsweise mit hoher Präzision von weniger als etwa 50 Mikrometer parallel zur Metalloberfläche verfahrbar. Sie ist durch die Steuerungseinrichtung so ansteuerbar ist oder wird so angesteuert, dass sie bei einem Aussetzen im Rahmen einer Eigenüberprüfung automatisch vor die Aussetzungsstelle entsprechend zurückverfahren wird.

Die Halte- oder Führungseinrichtung ist vorzugsweise so ausgelegt, dass sie zu beschichtendes Metall mit einer Lagepräzision von weniger als etwa 50 Mikrometer hält oder führt und Bandgeschwindigkeiten von 3 - 10 m/min ermöglicht. Sie kann auch eine Einrichtung zur Messung der Bandgeschwindigkeit und eine durch die Steuerungseinrichtung ansteuerbare oder angesteuerte Wippeinrichtung zum bedarfsgerechten Zurücksetzen des Metalls nach einer Unterbrechung des Beschichtungsvorgangs umfassen.

Der Maskierungseinrichtung ist insbesondere zumindest eine Reinigungs- und Trocknungseinrichtung für das zu beschichtende Metall vorgeschaltet, die vorzugsweise zur Erzeugung einer erhöhten Trocknungstemperatur von maximal 200 Grad Celsius ausgelegt ist, um durch möglichst kurze Trocknungszeiten hohe Beschichtungs- bzw. Bandgeschwindigkeiten erreichen zu können. Sie umfasst zudem eine Absaugeinrichtung für sich lösendes Dielektrikumsmaterial, um unerwünschte Verschmutzungen der Metalloberfläche auszuschließen.

Der Galvanisiereinrichtung ist zudem vorzugsweise noch eine Ablöseeinrichtung zum rückstandsfreinen Ablösen des Dielektrikum von der Metalloberfläche nachgeschaltet, die zur Begünstigung des Ablöseprozesses vorzugsweise eine Ultraschalleinrichtung umfasst.

Weitere Merkmale und Vorteile des erfindungsgemäßen Verfahrens und des erfindungsgemäßen Galvanisiersystems zur Durchführung dieses Verfahrens ergeben sich nicht nur aus den zugehörenden Ansprüchen - für sich und/oder in Kombination - sondern auch aus der nachfolgenden Beschreibung eines bevorzugten erfindungsgemäßen Auisführungsbeispiels in Verbindung mit den zugehörenden Zeichnungen. In den Zeichnungen zeigen:
- Fig. 1: ein Flussdiagram (PROCESS SEQUENCE) eines erfindungsgemäßen selektiven Bandgalvanisierverfahrens;
- Fig.2: eine schematische Darstellung des erfindungsgemäßen, selektiven dielektrischen Beschichtungsschrittes des Verfahrens gemäß Fig. 1; und
- Fig. 3: einen erfindungsgemäß beschichteten Schwalbenschwanzkontakt.

Bei dem beispielhaften erfindungsgemäßen selektiven Bandgalvanisierverfahrens (REEL-TO-REEL-SELECTIVE-PLATING) gemäß Fig. 1 wird ein galvanisch zu beschichtendes flaches, flachgestanztes oder formgestanztes Metallband zunächst in einer ersten Reinigungseinrichtung einer Abkochentfettung (HOT SOAK CLEANING) unterzogen. Anschließend erfolgt in einer zweiten Reinigungseinrichtung noch eine elektrolytische Entfettung (ELECTROLYTIC CLEANING) bevor das Metallband In einer ersten Galvanisiereinrichtung mit einer vollständigen Grundplattierung aus einem geeigneten Metall, wie beispielsweise Kupfer, Nickel oder Silber, versehen wird. Das grundplattierte Metallband wird anschließend in einer dritten Reinigungseinrichtung einer Reinwasserreinigung (CYCLING WATER, CLEAR WATER oder CW CLEANING) mit Kreislaufwasser unterzogen, das über eine Ionenaustauschereinrichtung geführt wird, und nachfolgend in einer ersten Trocknungseinrichtung getrocknet (DRYING). Nun wird auf das vollständig vorplattierte, gereinigte und getrocknete Metallband auf die nachstehend anhand von Fig. 2 noch ausführlich beschriebene Art und Weise mit einer erfindungsgemäßen Maskierungseinrichtung mittels eines Tintenstrahls auf die nicht galvanisch zu beschichtenden Oberflächenbereiche eine selektive dielektrische Maskierungsschicht aufgebracht (SPINJET DIELECTRIC COATING , wobei SPINJET kurz für Selective Plating **In**k **Jet** oder selektives Plattieren durch Tintenstrahltechnik steht). Die aufgebrachte dielektrische Maskierungsschicht wird in einer zweiten Trocknungseinrichtung getrocknet (DRYING), wobei zur Beschleunigung des Trocknungsprozesses höhere Temperaturen von bis zu 200 Grad Celsius eingestellt werden. Zur Vermeidung unerwünschter Oberflächenverschmutzungen und zur Gewährleistung der erforderlichen hohen Präzision von weniger als 80 Mikrometer, insbesondere sogar weniger als 30 Mikrometer, werden zudem beim Trocknen eventuell frei werdende Bestandteile von einer Absaugeinrichtung abgesaugt. Die nicht maskierten Oberflächenbereiche des Metallbandes werden nun in einer zweiten Galvanisiereinrichtung auf herkömmliche Art und Weise beispielsweise mit Gold, Silber oder Zinn beschichtet oder plattiert. Anschließend wird die aufgebrachte dielektrische Maskierungsbeschichtung in einer nachgeschaltenen Ablöseeinrichtung wieder vollständig abgelöst oder entfernt. Das Ablösen erfolgt hierbei in einer geeigneten wässrigen Lösung mit mikrodispersen Zuschlagsstoffen (US-DIELECTRIC STRIPPING) unter Einwirkung von Ultraschall (US) aus einer zugeordneten Ultraschalleinrichtung, der eine spürbare Beschleunigung des Ablösevorganges bewirkt. In einer vierten und fünften Reinigungseinrichtung wird schließlich eine erneute Reinwasserreinigung mit Kreislaufwasser (CLEAR WATER ODER CYCLING WATER (CW) CLEANING) bzw. eine Heißwasserreinigung (HOT WATER (HW) CLEANING) durchgeführt; bevor das wunschgemäß selektiv beschichtete Metallband abschließend in einer dritten Trocknungseinrichtung getrocknet wird.

Das erfindungsgemäße Aufbringen der gewünschten selektiven dielektrischen Beschichtung durch die Maskierungseinrichtung in dem genannten dielektrischen Beschichtungsschritt ist in Fig. 2 noch einmal schematisch dargestellt. Das zu beschichtende Metallband 10 wird hierbei mittels einer (nicht dargestellten) Halte- oder Führungseinrichtung mit einer hohen Lagepräzision von weniger als etwa 50 Mikrometer in Pfelrichtung unter einem über dem Metallband 10 angeordneten Spritz- oder Sprühkopf 12 vorbeigeführt. Die Bandgeschwindigkeit beträgt hierbei etwa 3 - 10 m/min. Der Spritz- oder Sprühkopf 12 ist zur Erzielung besserer Beschichtungsergebnisse unter einem Winkel von etwa 3 Grad bezüglich der Vertikalen bzw. der Normalen auf das Metallband 10 geneigt.

Im vorliegenden Ausführungsbeispiel wird nur ein einziger Spritz- oder Sprühkopf 12 zur Erzeugung eines unterbrechungsfreien breiten Dielektrikumsstreifens 16 verwendet. Es sei jedoch bemerkt, dass je nach Anwendungszweck und gewünschtem Beschichtungs- oder Maskierungsmuster gegebenenfalls auch mehrere hinter- und/oder nebeneinander angeordnete Spritz- oder Sprühkopfe 12 eingesetzt werden können, mit denen nahezu beliebige Maskierungsstrukturen hoher Präzision erzeugbar sind. So können selbstverständlich nicht nur ein oder mehrere durchgehende Maskierungsstreifen 16 aufgebracht werden, sondern selbstvertständlich auch diskontinuierliche Auftragungen oder Spotauftragungen nahezu beliebiger Form.

Durch den Spritz- oder Sprühkopf 12 wird eine MEK-haltige (Methyl-Ethyl-Keton-haltige) pigmentfreie Tinte von oben auf das Metallband 10 gespitzt. Diese Tinte ist für den vorliegenden Anwendungszweck ausreichend abriebfest, schnell genug trocknend und in Säuren, Laugen komplexbildnerhaltigen Elektrolyten sowie bei einem Stromfluß durch das Metall zumindest für die Dauer des nachfolgenden Galvanisiervorgangs, d.h. zumindest für mehrere Minuten, ausreichend beständig. Wie schematisch dargestellt ist, wird diese Tinte in feinen dielektrischen Tröpfchen 14 mit einer engen Tröpfchengrößenverteilung zwischen 3 und 70 Mikrometer und einer für eine flächige Beschichtung geeigneten hohen Tröpfchenauftragsrate von etwa 50.000 pro min von oben auf die Oberfläche des Metallbandes 12 aufgespritzt. Die Tröpfchen 14 werden in dem Spritz- oder Sprühkopf 12 mittels einer (nicht dargestellten) geeigneten Einrichtung elektrisch aufgeladen und mittels eines durch eine angelegte Spannung erzeugten elektrischen Steuerfeldes bedarfsgerecht so gesteuert, dass auf der Metalloberfläche ein durchgehender unterbrechungsfreier breiter Streifen 16 entsteht. Wie in der Auschnittsvergrößerung in dem kleinen Diagramm rechts unten zu erkennen ist, beträgt die Kantenschärfe in dem vorliegenden Ausführungsbeispiel etwa 80 Mikrometer. Es sind jedoch auch höhere Kantenpräzisionen von 30 Mikrometer oder weniger erreichbar.

Die Spritz- oder Sprüheinrichtung 12 führt - wie jeder Schreibkopf eines Tintenstrahldruckers auch - in bestimmten Zeitabständen eine Eigenüberprüfung oder ein sogenanntes Facing durch, bei dem der Tintenstrahl kurzzeitig aussetzt, so dass der Beschichtungsvorgang unterbrochen und der Streifen 16 nicht durchgehend aufgetragen wird. Zu Beginn einer solchen Eigenüberprüfung sendet die Spritz- oder Sprüheinrichtung 12 automatisch jeweils ein Signal aus, das von einer (nicht dargestellten) zugeordneten Steuerungseinrichtung erfasst wird. Entsprechend wird auch das Ende der Eigenüberprüfung und die erneute Spritz- oder Sprühbereitschaft des Tintenstrahlkopfes 12 registriert. Zudem wird mittels einer (nicht dargestellten) Meßeinrichtung die aktuelle Bandgeschwindigkeit des Metallbandes gemessen und über eine Messleitung ebenfalls an die Steuerungseinrichtung übermittelt. Diese bestimmt nun anhand der bekannten Dauer des Eigenüberprüfungsvorganges bzw. der zeitlichen Unterbrechung des Beschichtungsvorganges und der ermittelten aktuellen Bandgeschwindigkeit den zwischenzeitlich erfolgten Vorschub des Metallbandes bzw. die Unterbrechungslänge der dielektrischen Beschichtung und setzt die Spritz- oder Sprüheinrichtung zur Kompensation dieses Vorganges mit einer hohen Präzision von weniger als etwa 50 Mikrometer parallel zur Metalloberfläche zumindest bis zum Ende des bereits vorliegenden Beschichtungsstreifens, insbesondere jedoch sicherheitshalber noch geringfügig weiter zurück, so dass beim anschließenden Weiterverfahren der nun überprüften Spritz- oder Sprüheinrichtung auch der zuvor noch nicht beschichtete Oberflächenbereich ordnungsgemäß überspritzt oder beschichtet wird und ein durchgehender Beschichtungsstreifen entsteht. Alternativ hierzu kann das Metallband aber auch über eine (nicht dargestellte Wippeinrichtung) entsprechend weit automatisch zurückgesetzt werden, um das kurzfristige Aussetzen des Tintenstrahls im Rahmen einer Eigenüberprüfung oder bei einer sonstigen Unterbrechung zu kompensieren.

Das erfindungsgemäße Beschichtungsverfahren ist beispielsweise zur Herstellung von Leiterplattenkontakten, zur Beschichtung halbleitergestanzter Bauelemente mit hoher Kantentoleranz oder auch zur Innenbeschichtung von Schwalbenschwanzkontakten einsetzbar. Das letztgenannte Ausführungsbeispiel wird nachstehend anhand von Fig, 3 verdeutlicht, die auf der rechten Seite in teilweiser weggebrochener Darstellung die Spitze eines Schalbenschwanzkontaktes 18 mit einem eingeführten Gegenkontakt 20 zeigt. wobei die beiden Kontakte 18, 20 im wesentlichen nur an ihren Kontaktstellen 18a bzw. 20a selektiv plattiert sind. Zur Erzeugung dieser stark selektiven materialsparenden Plattierung des Schwalbenschwanzkontaktes 18 wurde dieser in zwei erfindungsgemäßen Beschichtungsvorgängen von neben bis auf die beiden Innenkontaktstellen 18a zunächst dielektrisch beschichtet und anschließend an den nicht beschichteten Stellen durch ein herkömmliches Galvanisierverfahren galvanisch veredelt. Die Präzision bei der dargestellten erfindungsgemäßen galvanischen Innenbeschichtung eines Schwalbenschwanzkontaktes 18 ist mit keinem herkömmlichen Verfahren erreichbar. Die linke Darstelllung in Fig. 3 zeigt noch einmal zwei zugeordnete Steckverbinder mit einer Vielzahl entsprechender Kontakte 18 bzw. 20.

Das erfindungsgemäße Beschichtungsverfahren wurde vorliegend anhand anhand einer selektiven Bandgalvanisierung beispielhaft dargestellt. Der Vollständigkeit halber sei jedoch bemerkt, dass das erfindungsgemäße Verfahren selbstverständlich auch zur Beschichtung anderer Metalloberflächen mit Erfolg einsetzbar ist. So ist beispielsweise auch eine quasikontinuierliche Beschichtung einzelner Metallteile möglich.

## Patentansprüche

1. Verfahren zum selektiven galvanischen Beschichten von Metalloberflächen, insbesondere bei flachen, flachgestanzten oder formgestanzten Metallbändern, durch:
- berührungsloses Aufbringen eines flüssigen Dielektrikums zum Maskieren nicht zu beschichtender Oberflächenbereiche; und
- Galvanisieren der nicht maskierten Oberflächenbereiche,
**dadurch gekennzeichnet,**
**dass** die Viskosität des Dielektrikums vor dem Aufbringen kontrolliert und bei Abweichung von einem vorgegebenen Sollwert auf diesen Sollwert eingestellt wird; und dass das Dielektrikum in Tröpfchen mit einer im wesentlichen gleichen Tröpfchengröße zwischen 3 und 70 Mikrometer und mit einer Konturenschärfe kleiner gleich 80 Mikrometer aufgebracht wird, wobei die Tröpfchen zunächst elektrisch aufgeladen und dann beim Aufbringen durch ein elektrisches Feld bedarfsgerecht gesteuert werden.

2. Verfahren nach Anspruch 1,
**dadurch gekennzeichnet,**
**dass** das Dielektrikum mit einer so hohen Tröpfchenauftragsrate aufgebracht wird, dass flächige Maskierungen herstellbar sind.

3. Verfahren nach Anspruch 2,
**dadurch gekennzeichnet,**
**dass** die Tröpfchenauftragsrate 40.000 - 60.000 pro min beträgt.

4. Verfahren nach einem der vorhergehenden Ansprüche,
**dadurch gekennzeichnet,**
**dass** das Dielektrikum in zumindest einem durchgehenden unterbrechungsfreien Streifen und/oder diskontinuierlich aufgebracht wird.

5. Verfahren nach einem der vorhergehenden Ansprüche,
**dadurch gekennzeichnet,**
**dass** das Dielektrikum nach dem Auftragen kurzzeitig einer erhöhten Temperatur von maximal 200 Grad Celsius ausgesetzt wird.

6. Verfahren nach einem der vorhergehenden Ansprüche,
**dadurch gekennzeichnet,**
**dass** beim Trocknen des Dielektrikums frei werdende Bestandteile abgesaugt werden.

7. Verfahren nach einem der vorhergehenden Ansprüche,
**dadurch gekennzeichnet,**
**dass** ein schnelltrocknendes Dielektrikum verwendet wird, das innerhalb von Sekunden auf der Metalloberfläche trocknet.

8. Verfahren nach einem der vorhergehenden Ansprüche,
**dadurch gekennzeichnet,**
**dass** ein Dielektrikum verwendet wird, das zumindest für mehrere Minuten in Säuren, Laugen und komplexbildnerhaltigen Elektrolyten und bei einem Stromfluß durch das Metall beständig ist.

9. Verfahren nach einem der vorhergehenden Ansprüche,
**dadurch gekennzeichnet,**
**dass** als Dielektrikum eine MEK-haltige (Methyl-Ethyl-Keton-haltige) pigmentfreie Tinte verwendet wird.

10. Verfahren nach einem der vorhergehenden Ansprüche,
**dadurch gekennzeichnet,**
**dass** das Dielektrikum durch eine Spritz- oder Sprüheinrichtung auf die zu beschichtende Metalloberfläche aufgespritzt oder aufgesprüht wird, die unter einem bestimmten Winkel bezüglich der Normalen auf die Metalloberfläche geneigt ist.

11. Verfahren nach Anspruch 10,
**dadurch gekennzeichnet,**
**dass** der Winkel 1-10 Grad beträgt.

12. Verfahren nach Anspruch 10 oder 11,
**dadurch gekennzeichnet,**
**dass** das Dielektrikum von oben auf die Metalloberfläche aufgespritzt oder aufgesprüht wird.

13. Verfahren nach einem der Ansprüche 10 bis 12,
**dadurch gekennzeichnet,**
**dass** die Spritz- oder Sprüheinrichtung mit hoher Präzision parallel zur Metalloberfläche verfahren wird.

14. Verfahren nach Anspruch 13,
**dadurch gekennzeichnet,**
**dass** diese Parallelbewegung mit einer Genauigkeit von weniger als 50 Mikrometer erfolgt.

15. Verfahren nach Anspruch 13 oder 14,
**dadurch gekennzeichnet,**
**dass** die Spritz- oder Sprüheinrichtung nach einem kurzzeitigen Aussetzen zur Kompensation einer zwischenzeitlichen Metallbewegung automatisch zurückverfahren wird.

16. Verfahren nach einem der Ansprüche 10 - 12,
**dadurch gekennzeichnet,**
**dass** das Metall bei feststehender Spritz- oder Sprüheinrichtung durch eine Wippeinrichtung zurückbewegt wird, um ein kurzzeitigen Aussetzen der Spritz- oder Sprüheinrichtung zu kompensieren.

17. Verfahren nach einem der Ansprüche 10 - 16,
**dadurch gekennzeichnet,**
**dass** eine Spritz- oder Sprüheinrichtung mit mehreren neben- und/oder hintereinander angeordneten Spritz- bzw. Sprühköpfen verwendet wird.

18. Verfahren nach einem der vorhergehenden Ansprüche,
**dadurch gekennzeichnet,**
**daß** die Metalloberfläche vor dem Aufbringen des Dielektrikums gereinigt und getrocknet wird.

19. Verfahren nach einem der vorhergehenden Ansprüche,
**dadurch gekennzeichnet,**
**dass** das Metall mit einer Lagepräzision von weniger als 50 Mikrometer positioniert oder geführt wird.

20. Verfahren nach einem der vorhergehenden Ansprüche,
**dadurch gekennzeichnet,**
**dass** ein bewegtes Metallband beschichtet wird, dessen Geschwindigkeit 3 - 10 m/min beträgt.

21. Verfahren nach Anspruch 20,
**dadurch gekennzeichnet,**
**daß** die Geschwindigkeit des Metallbandes bestimmt und an eine Steuerungseinrichtung weitergeleitet wird.

22. Verfahren nach einem der vorhergehenden Ansprüche,
**dadurch gekennzeichnet,**
**dass** das aufgebrachte Dielektrikum nach erfolgter Galvanisierung in wässriger Lösung rückstandsfrel entfernt wird.

23. Verfahren nach Anspruch 22,
**dadurch gekennzeichnet,**
**dass** eine wässrige Lösung verwendet wird, durch die die Metalloberfläche und ihre galvanische Beschichtung chemisch nicht angegriffen werden.

24. Verfahren nach Anspruch 22 oder 23,
**dadurch gekennzeichnet,**
**dass** das Dielektrikum beim Ablösen mit Ultraschall beaufschlagt wird.

25. Galvanisierungssystem zum selektiven galvanischen Beschichten von Metalloberflächen insbesondere bei flachen, flachgestanzten oder formgestanzten Metallbändern, mit:
- einer Halte- oder Führungseinrichtung für ein zu beschichtendes Metall;
- einer Maskierungseinrichtung zum Maskieren der nicht zu beschichtenden Oberflächenbereiche;
- einer Galvanisiereinrichtung zum Galvanisieren der nicht maskierten Oberflächenbereiche; und
- einer Steuerungseinrichtung,
**dadurch gekennzeichnet,**
**dass** die Maskierungseinrichtung folgende Einrichtungen umfasst:
- eine Einrichtung zur Erfassung und Einstellung der Viskosität eines flüssigen Dielektrikums;
- eine Spritz- oder Sprüheinrichtung für das Dielektrikum, die so ausgebildet ist, dass das Dielektrikum in Tröpfchen mit einer im wesentlichen gleichen Tröpfchengröße zwischen 3 und 70 Mikrometer und einer Konturenschärfe kleiner gleich 80 Mikrometer aufspritzbar ist oder aufgespritzt wird;
- eine Einrichtung zum elektrischen Aufladen der Tröpfchen; und
- eine Einrichtung zur Erzeugung eines elektrischen Steuerfeldes für die Tröpfchen.

26. Galvanisierungssystem nach Anspruch 25,
**dadurch gekennzeichnet,**
**dass** die Spritz- oder Sprüheinrichtung für hohe Tröpfchenauftragsraten zur Erzeugung eines flächenmäßigen Dielektrikumsauftrags ausgelegt ist.

27. Calvanisierungssystem nach Anspruch 26,
**dadurch gekennzeichnet,**
**dass** dass die Tröpfchenauftragsrate 40.000 - 60.000 beträgt.

28. Galvanisierungssystem nach einem der Ansprüche 25 - 27,
**dadurch gekennzeichnet,**
**dass** die Spritz- oder Sprüheinrichtung so ansteuerbar ist oder angesteuert wird, dass das Dielektrikum in zumindest einem durchgehend unterbrechungsfreien Streifen und/oder diskontinuierlich aufgetragen wird.

29. Galvanisierungssystem nach einem der Ansprüche 25 - 28,
**dadurch gekennzeichnet,**
**dass** die Spritz- oder Sprüheinrichtung unter einem bestimmten Winkel bezüglich der . Normalen auf eine zu beschichtende Metalloberfläche geneigt ist.

30. Galvanisierungssystem nach Anspruch 29,
**dadurch gekennzeichnet,**
**dass** der Winkel 1 - 10 Grad beträgt.

31. Galvanisierungssystem nach einem der Ansprüche 25 - 30,
**dadurch gekennzeichnet,**
**dass** die Spritz- oder Sprüheinrichtung mit hoher Präzision parallel zur Metalloberfläche verfahrbar ist oder verfahren wird.

32. Galvanisierungssystem nach Anspruch 31,
**dadurch gekennzeichnet,**
**dass** die Präzision besser ist als 50 Mikrometer.

33. Galvanisierungssystem nach einem der Ansprüche 25 - 32,
**dadurch gekennzeichnet,**
**dass** die Steuerungseinrichtung so ausgelegt ist, dass eine kurzzeitige Unterbrechung eines Beschichtungsvorgangs erfasst und durch automatisches Zurückverfahren der Spritz- oder Sprüheinrichtung kompensiert wird.

34. Galvanisierungssystem nach nach einem der Ansprüche 25 - 33,
**dadurch gekennzeichnet,**
**dass** die Spritz- oder Sprüheinrichtung oberhalb der Halte- oder Führungseinrichtung angeordnet ist.

35. Galvanisierungssystem nach einem der Ansprüche 25 - 34,
**dadurch gekennzeichnet,**
**dass** die Spritz- oder Sprüheinrichtung mehrere neben- und/oder hintereinander angeordnete Spritz- bzw. Sprühköpfe umfasst.

36. Galvanisierungssystem nach einem der Ansprüche 25 - 35,
**dadurch gekennzeichnet,**
**dass** die Halte- oder Führungseinrichtung zu beschichtendes Metall mit einer Lagepräzision von weniger als 50 Mikrometer hält oder führt.

37. Galvanisierungssystem nach einem der Ansprüche 25 - 36,
**dadurch gekennzeichnet,**
**dass** zu beschichtendes Metall durch die Halte- oder Führungseinrichtung mit einer Geschwindigkeit von 3 -10 m/min bewegt wird oder bewegbar ist.

38. Galvanisierungssystem nach Anspruch 37,
**dadurch gekennzeichnet,**
**dass** der Halte- oder Führungseinrichtung eine Einrichtung zur Bestimmung der Bewegungsgeschwindigkeit des Metalls zugeordnet ist.

39. Galvanisierungssystem nach einem der Ansprüche 25 - 38,
**dadurch gekennzeichnet,**
**dass** die Halte- oder Führungseinrichtung eine Wippeinrichtung zum automatischen Zurücksetzen des Metalls umfasst.

40. Galvanisierungssystem nach einem der Ansprüche 25 - 39,
**dadurch gekennzeichnet,**
**dass** der Maskierungseinrichtung eine erste Reinigungs- und Trocknungseinrichtung für zu beschichtendes Metall vorgeschaltet ist.

41. Galvanisierungssystem nach einem der Ansprüche 25 - 40,
**dadurch gekennzeichnet,**
**dass** der Maskierungseinrichtung eine zweite Trocknungseinrichtung zur Erzeugung einer erhöhten Temperatur von maximal 200 Grad Celsius nachgeschaltet ist.

42. Galvanisierungssystem nach Anspruch 41,
**dadurch gekennzeichnet,**
**dass** die zweite Trocknungseinrichtung eine Absaugeinrichtung umfasst.

43. Galvanisierungssystem nach einem der Ansprüche 25 - 42,
**dadurch gekennzeichnet,**
**dass** der Galvanisiereinrichtung eine Ablöseeinrichtung für aufgebrachtes Dielektrikum nachgeschaltet ist.

44. Galvanisierungssystem nach Anspruch 43,
**dadurch gekennzeichnet,**
**dass** die Ablöseeinrichtung eine Ultraschalleinrichtung umfasst.

## Claims

1. Process for the selective electroplating of metal surfaces, in particular for flat, flat-stamped or press-die-stamped metal strips, by
- contactless application of a liquid dielectric for masking surface regions which are not to be electroplated; and
- electroplating of the unmasked surface regions,
**characterized in that** the viscosity of the dielectric prior to application is set in a controlled way to a predetermined set value if it deviates from this set value, and **in that** the dielectric is applied in droplets of a substantially equal droplet size of between 3 and 70 micrometres and with a contour sharpness of less than or equal to 80 micrometres, the droplets first of all being electrically charged and then being controlled by an electric field as required during application.

2. Process according to Claim 1, **characterized in that** the dielectric is applied with a droplet application rate which is so high that it is possible to produce areal masks.

3. Process according to Claim 2, **characterized in that** the droplet application rate is 40 000 - 60 000 per min.

4. Process according to one of the preceding claims, **characterized in that** the dielectric is applied in at least one continuous, interruption-free strip and/or discontinuously.

5. Process according to one of the preceding claims, **characterized in that** after it has been applied the dielectric is briefly exposed to an elevated temperature of at most 200 degrees Celsius.

6. Process according to one of the preceding claims, **characterized in that** constituents which are released during the drying of the dielectric are extracted by suction.

7. Process according to one of the preceding claims, **characterized in that** a quick-drying dielectric, which dries within seconds on the metal surface, is used.

8. Process according to one of the preceding claims, **characterized in that** a dielectric which is stable at least for several minutes in acids, lyes and electrolytes containing complex-forming agents with a flow of current passing through the metal, is used.

9. Process according to one of the preceding claims, **characterized in that** an MEK-containing (methyl ethyl ketone-containing) pigment-free ink is used as dielectric.

10. Process according to one of the preceding claims, **characterized in that** the dielectric is spotted or sprayed onto the metal surface that is to be coated by a spotting or spraying device which is inclined at a defined angle with respect to the perpendicular to the metal surface.

11. Process according to Claim 10, **characterized in that** the angle is 1-10 degrees.

12. Process according to Claim 10 or 11, **characterized in that** the dielectric is spotted or sprayed onto the metal surface from above.

13. Process according to one of Claims 10 to 12, **characterized in that** the spotting or spraying device is displaced parallel to the metal surface with a high level of accuracy.

14. Process according to Claim 13, **characterized in that** this parallel movement is carried out with an accuracy of less than 50 micrometres.

15. Process according to Claim 13 or 14, **characterized in that** the spotting or spraying device, after any brief interruption, is automatically displaced back in order to compensate for any movement of the metal in the intervening period.

16. Process according to one of Claims 10-12, **characterized in that** when the spotting or spraying device is stationary the metal is moved back by a rocker device in order to compensate for any brief interruption to the spotting or spraying device.

17. Process according to one of Claims 10-16, **characterized in that** a spotting or spraying device having a plurality of spotting or spraying heads arranged next to one another and/or behind one another is used.

18. Process according to one of the preceding claims, **characterized in that** the metal surface is cleaned and dried prior to application of the dielectric.

19. Process according to one of the preceding claims, **characterized in that** the metal is positioned or guided with a positional accuracy of less than 50 micrometres.

20. Process according to one of the preceding claims, **characterized in that** a moving metal strip is coated, the speed of this strip being 3-10 m/min.

21. Process according to Claim 20, **characterized in that** the speed of the metal strip is determined and transmitted to a control device.

22. Process according to one of the preceding claims, **characterized in that** the applied dielectric is removed in aqueous solution without leaving any residues after the electroplating has taken place.

23. Process according to Claim 22, **characterized in that** an aqueous solution which does not chemically attack the metal surface and its coating applied by electroplating is used.

24. Process according to Claim 22 or 23, **characterized in that** the dielectric is acted on by ultrasound as it is being removed.

25. Electroplating system for the selective electroplating of metal surfaces, in particular for flat, flat-stamped or press-die-stamped metal strips, having:
- a holding or guiding device for a metal that is to be coated;
- a masking device for masking the surface regions that are not to be coated;
- an electroplating device for electroplating the unmasked surface regions; and
- a control device,
**characterized in that** the masking device comprises the following devices:
- a device for recording and adjusting the viscosity of a liquid dielectric;
- a spotting or spraying device for the dielectric, which is designed in such a way that the dielectric is or can be sprayed on in droplets of a substantially equal droplet size of between 3 and 70 micrometres and with a contour sharpness of less than or equal to 80 micrometres;
- a device for electrically charging the droplets; and
- a device for generating an electric control field for the droplets.

26. Electroplating system according to Claim 25, **characterized in that** the spotting or spraying device is designed for high droplet application rates in order to produce an areal application of dielectric.

27. Electroplating system according to Claim 26, **characterized in that** the droplet application rate is 40 000 - 60 000.

28. Electroplating system according to one of Claims 25-27, **characterized in that** the spotting or spraying device is or can be controlled in such a way that the dielectric is applied in at least one continuous, interruption-free strip and/or discontinuously.

29. Electroplating system according to one of Claims 25-28, **characterized in that** the spotting or spraying device is inclined at a defined angle with respect to the perpendicular to a metal surface that is to be coated.

30. Electroplating system according to Claim 29, **characterized in that** the angle is 1-10 degrees.

31. Electroplating system according to one of Claims 25-30, **characterized in that** the spotting or spraying device is or can be displaced parallel to the metal surface with a high level of accuracy.

32. Electroplating system according to Claim 31, **characterized in that** the accuracy is better than 50 micrometres.

33. Electroplating system according to one of Claims 25-32, **characterized in that** the control device is designed in such a way that a brief interruption to a coating operation is recorded and compensated for by the spotting or spraying device being automatically displaced back.

34. Electroplating system according to one of Claims 25-33, **characterized in that** the spotting or spraying device is arranged above the holding or guiding device.

35. Electroplating system according to one of Claims 25-34, **characterized in that** the spotting or spraying device comprises a plurality of spotting or spraying heads arranged next to one another and/or behind one another.

36. Electroplating system according to one of Claims 25-35, **characterized in that** the holding or guiding device holds or guides metal that is to be coated with a positional accuracy of less than 50 micrometres.

37. Electroplating system according to one of Claims 25-36, **characterized in that** metal that is to be coated is or can be moved at a speed of 3-10 m/min through the holding or guiding device.

38. Electroplating system according to Claim 37, **characterized in that** the holding or guiding device is assigned a device for determining the movement speed of the metal.

39. Electroplating system according to one of Claims 25-38, **characterized in that** the holding or guiding device comprises a rocker device for automatically resetting the metal.

40. Electroplating system according to one of Claims 25-39, **characterized in that** a first cleaning and drying device for metal that is to be coated is connected upstream of the masking device.

41. Electroplating system according to one of Claims 25-40, **characterized in that** a second drying device for generating an elevated temperature of at most 200 degrees Celsius is connected downstream of the masking device.

42. Electroplating system according to Claim 41, **characterized in that** the second drying device comprises a suction device.

43. Electroplating system according to one of Claims 25-42, **characterized in that** a device for removing dielectric that has been applied is connected downstream of the electroplating device.

44. Electroplating system according to Claim 43, **characterized in that** the removal device comprises an ultrasound device.

## Revendications

1. Procédé pour recouvrir sélectivement des surfaces métalliques par galvanisation, en particulier dans le cas de rubans métalliques plats, estampés à plat ou estampés par moulage, parles étapes qui consistent à :
- apporter sans contact d'un diélectrique liquide qui masque les zones de surface qu'il ne faut pas recouvrir et
- galvaniser les zones non masquées de la surface,
**caractérisé en ce que** la viscosité du diélectrique est contrôlée avant l'apport et est ramenée à une valeur cible prédéterminée en cas d'écart par rapport à cette valeur cible et **en ce que** le diélectrique est apporté en gouttelettes de taille essentiellement identique comprise entre 3 et 70 micromètres et à une netteté de contour inférieure ou égale à 80 micromètres, les gouttelettes étant lors de l'apport d'abord chargées électriquement et ensuite guidées par un champ électrique en fonction des besoins.

2. Procédé selon la revendication 1, **caractérisé en ce que** le diélectrique est apporté à une vitesse d'application des gouttelettes suffisamment élevée pour pouvoir réaliser des masques continus.

3. Procédé selon la revendication 2, **caractérisé en ce que** la vitesse d'application de gouttelettes est comprise entre 40 000 et 60 000 par minute.

4. Procédé selon l'une des revendications précédentes, **caractérisé en ce que** le diélectrique est apporté au moins en une bande continue et non interrompue et/ou de façon discontinue.

5. Procédé selon l'une des revendications précédentes, **caractérisé en ce qu'**après l'apport, le diélectrique est brièvement soumis à une température élevée d'au plus 200 degrés Celsius.

6. Procédé selon l'une des revendications précédentes, **caractérisé en ce que** les composants libérés sont aspirés lors du séchage du diélectrique.

7. Procédé selon l'une des revendications précédentes, **caractérisé en ce que** l'on utilise un diélectrique à séchage rapide qui sèche en quelques secondes sur la surface métallique.

8. Procédé selon l'une des revendications précédentes, **caractérisé en ce que** l'on utilise un diélectrique qui résiste au moins pendant plusieurs minutes aux acides, aux bases et aux électrolytes qui contiennent des agents complexants et qui résiste à un passage de courant à travers le métal.

9. Procédé selon l'une des revendications précédentes, **caractérisé en ce que** le diélectrique utilisé est une encre sans pigment qui contient de la MEC (méthyléthylcétone).

10. Procédé selon l'une des revendications précédentes, **caractérisé en ce que** le diélectrique est pulvérisé ou projeté sur les surfaces à recouvrir par un dispositif de pulvérisation ou de projection qui forme un angle défini par rapport à la perpendiculaire à la surface métallique.

11. Procédé selon la revendication 10, **caractérisé en ce que** l'angle est compris entre 1 et 10 degrés.

12. Procédé selon les revendications 10 ou 11, **caractérisé en ce que** le diélectrique est pulvérisé ou projeté par le haut sur la surface métallique.

13. Procédé selon l'une des revendications 10 à 12, **caractérisé en ce que** le dispositif de pulvérisation ou de projection est déplacé avec une précision élevée parallèlement à 1a surface métallique.

14. Procédé selon la revendication 13, **caractérisé en ce que** ce déplacement parallèle est effectué avec une tolérance inférieure à 50 micromètres.

15. Procédé selon les revendications 13 ou 14, **caractérisé en ce qu'**après un bref arrêt destiné à compenser un déplacement du métal qui a eu lieu entre-temps, le dispositif de pulvérisation ou de projection est automatiquement reculé.

16. Procédé selon l'une des revendications 10 à 12, **caractérisé en ce que**, lorsque le dispositif de pulvérisation ou de projection est fixe, le métal est reculé au moyen d'un dispositif basculant pour compenser un bref arrêt du dispositif de pulvérisation ou de projection.

17. Procédé selon l'une des revendications 10 à 16, **caractérisé en ce que** l'on utilise un dispositif de pulvérisation ou de projection doté de plusieurs têtes de pulvérisation ou de projection agencées les unes à cotés des autres et/ou les unes derrière les autres.

18. Procédé selon l'une des revendications précédentes, **caractérisé en ce que** la surface métallique est nettoyée et séchée avant l'apport du diélectrique.

19. Procédé selon l'une des revendications précédentes, **caractérisé en ce que** le métal est positionné ou guidé avec une tolérance de positionnement inférieure à 50 micromètres.

20. Procédé selon l'une des revendications précédentes, **caractérisé en ce que** l'on recouvre un ruban métallique déplacé à une vitesse comprise entre 3 et 10 m/min.

21. Procédé selon la revendication 20, **caractérisé en ce que** la vitesse du ruban métallique est déterminée et est transmise à un dispositif de commande.

22. Procédé selon l'une des revendications précédentes, **caractérisé en ce qu'**une fois la galvanisation effectuée, le diélectrique apporté est évacué dans une solution aqueuse sans laisser de résidus.

23. Procédé selon la revendication 22, **caractérisé en ce que** l'on utilise une solution aqueuse qui n'attaque pas chimiquement la surface métallique et son revêtement galvanique.

24. Procédé selon la revendication 22 ou 23, **caractérisé en ce que** le diélectrique subit l'action d'ultrasons lors de son enlèvement.

25. Système de galvanisation pour recouvrir sélectivement des surfaces métalliques par galvanisation, en particulier dans le cas de rubans métalliques plats estampés à plat ou estampés par moulage, qui présente :
- un dispositif de maintien ou de guidage d'un métal à recouvrir,
- un dispositif de masquage des zones de surfaces qui ne doivent pas être recouvertes,
- un dispositif de galvanisation des zones de surfaces non masquées et
- un dispositif de commande,
**caractérisé en ce que** le dispositif de masquage comprend :
- un dispositif de saisie et de régulation de la viscosité d'un diélectrique fluide,
- un dispositif de pulvérisation ou de projection du diélectrique, configuré de façon à pouvoir projeter ou à projeter le diélectrique en gouttelettes de taille essentiellement identique comprise entre 3 et 70 micromètres et à une tolérance de contour inférieure ou égale à 80 micromètres,
- un dispositif de chargement électrique des gouttelettes et
- un dispositif de création d'un champ électrique de commande pour les gouttelettes.

26. Système de galvanisation selon la revendication 25, **caractérisé en ce que** le dispositif de pulvérisation ou de projection est conçu pour des vitesses élevées d'application de gouttelettes pour appliquer le diélectrique sur une surface continue.

27. Système de galvanisation selon la revendication 26, **caractérisé en ce que** le taux d'application des gouttelettes est compris entre 40 000 et 60 000.

28. Système de galvanisation selon l'une des revendications 25 à 27, **caractérisé en ce que** le dispositif de pulvérisation ou de projection peut être commandé ou est commandé de façon à apporter le diélectrique au moins en une bande continue et ininterrompue et/ou de façon discontinue.

29. Système de galvanisation selon l'une des revendications 25 à 28, **caractérisé en ce que** le dispositif de pulvérisation ou de projection forme un angle déterminé par rapport à la perpendiculaire à une surface métallique à recouvrir.

30. Système de galvanisation selon la revendication 29, **caractérisé en ce que** l'angle est compris entre 1 et 10 degrés.

31. Système de galvanisation selon l'une des revendications 25 à 30, **caractérisé en ce que** le dispositif de pulvérisation ou de projection peut être déplacé ou est déplacé avec une précision élevée parallèlement à la surface métallique.

32. Système de galvanisation selon la revendication 31, **caractérisé en ce que** la tolérance est inférieure à 50 micromètres.

33. Système de galvanisation selon l'une des revendications 25 à 32, **caractérisé en ce que** le dispositif de commande est conçu de telle sorte qu'une brève interruption d'une opération de recouvrement soit détectée et compensée par un recul automatique du dispositif de pulvérisation ou de projection.

34. Système de galvanisation selon l'une des revendications 25 à 33, **caractérisé en ce que** le dispositif de pulvérisation ou de projection est agencé au-dessus du dispositif de maintien ou de guidage.

35. Système de galvanisation selon l'une des revendications 25 à 34, **caractérisé en ce que** le dispositif de pulvérisation ou de projection comprend plusieurs têtes de pulvérisation ou têtes de projection agencées les unes à côté des autres et/ou les unes derrière les autres.

36. Système de galvanisation selon l'une des revendications 25 à 35, **caractérisé en ce que** le dispositif de maintien ou de guidage maintient ou guide le métal à recouvrir avec une tolérance de positionnement inférieure à 50 micromètres.

37. Système de galvanisation selon l'une des revendications 25 à 36, **caractérisé en ce que** le dispositif de maintien ou de guidage guide ou peut guider le métal à recouvrir à une vitesse comprise entre 3 et 10 m/min.

38. Système de galvanisation selon la revendication 37, **caractérisé en ce qu'**un dispositif de détermination de la vitesse de déplacement du métal est associé au dispositif de maintien ou de guidage.

39. Système de galvanisation selon l'une des revendications 25 à 38, **caractérisé en ce que** le dispositif de maintien ou le dispositif de guidage comprennent un dispositif basculant pour le recul automatique du métal.

40. Système de galvanisation selon l'une des revendications 25 à 39, **caractérisé en ce que** le dispositif de masquage est placé en aval d'un premier dispositif de nettoyage et de séchage du métal à recouvrir.

41. Système de galvanisation selon l'une des revendications 25 à 40, **caractérisé en ce que** le dispositif de masquage est disposé en amont d'un deuxième dispositif de séchage qui délivre une température élevée, d'au plus 200 degrés Celsius.

42. Système de galvanisation selon la revendication 41, **caractérisé en ce que** le deuxième dispositif de séchage contient un dispositif d'aspiration.

43. Système de galvanisation selon l'une des revendications 25 à 42, **caractérisé en ce que** le dispositif de galvanisation est placé en amont d'un dispositif d'enlèvement du diélectrique apporté.

44. Système de galvanisation selon la revendication 43, **caractérisé en ce que** le dispositif d'enlèvement contient un dispositif à ultrasons.
